# EUROPÄISCHE PATENTSCHRIFT

(11) **EP 1 055 465 B1**
(45) Veröffentlichungstag und Bekanntmachung des Hinweises auf die Patenterteilung: **18.12.2002**
(21) Anmeldenummer: 00110779.6
(22) Anmeldetag: 20.05.2000
(51) Int. Cl.: B21D 22/22, B21D 37/16, B21D 22/20

(54) **Verfahren und Vorrichtung zum Tiefziehen von Blechformteilen**
Method and apparatus for deep drawing sheet metal plates
Procédé et appareil pour l'emboutissage profond de tôles

(30) Priorität: 21.05.1999 DE 19923540
(43) Veröffentlichungstag der Anmeldung: 29.11.2000
(73) Patentinhaber: Hydro Aluminium Deutschland GmbH, 53117 Bonn (DE)
(72) Erfinder: Söllner, Gerhardt, Dipl.-Ing., 53757 St. Augustin (DE); von Czarnowski, Peter, Dr., 47906 Kempen (DE)
(74) Vertreter: Cohausz & Florack

(56) Entgegenhaltungen:
- EP-A- 0 916 427
- DE-A- 2 332 287
- FR-A- 2 692 504

## Beschreibung

Die Erfindung betrifft ein Verfahren und eine Vorrichtung zum Tiefziehen von Blechformteilen, bei welchem die Blechformteile in mindestens einem Tiefzug in einer Tiefziehpresse unterworfen werden.

Bei bekannten Verfahren und Vorrichtungen zum Tiefziehen von Blechformteilen werden aus den unterschiedlichsten Metallen oder Legierungen bestehende Bleche in einer oder mehreren Stufen in sogenannten Tiefziehpressen umgeformt. Dabei wird das Blech mittels eines Stempels in eine Matrize gezogen, während seine Ränder durch einen Niederhalber festgehalten werden.

Sowohl beim einstufigen als auch beim mehrstufigen Tiefziehen des Blechmaterials tritt während der Verformung der Fall auf, daß durch eine zu starke Kaltverfestigungen und die damit einhergehenden Verringerungen der Dehnbarkeit das Tiefziehen nicht in einem Arbeitsschritt und/oder nicht in der gewünschten Tiefe erfolgen kann, ohne daß Materialdefekte entstehen. Diese Problematik tritt insbesondere bei zu hoher Kaltverfestigung neigenden Aluminiumlegierungen wie beispielsweise AlMg oder AlMgMn auf.

In begrenztem Umfang können diese Beschränkungen des Tiefziehvorgangs dadurch beseitigt werden, daß die noch nicht vollständig tiefgezogenen Blechformteile einem zwischengeschalteten Entfestigungsglühen unterworfen werden.

Bei den aus dem Stand der Technik bekannten Verfahren und Vorrichtungen werden hierzu die Blechformteile aus der Tiefziehpresse entnommen und einer Ofenglühung unterworfen. Dies erfordert eine Unterbrechung des Umformvorgangs und regelmäßig vor der Ofenglühung eine vorgeschaltete Entfettung. Dieses zwischengeschaltete Entfestigungsglühen ist bei Blechformteilen für Großserien problematisch, da derartige Großserienteile in der Regel vom Band auf einer Stufenpresse bis zum fertigen Blechformteil verformt, beschnitten und gelocht werden. Ein zwischengeschaltetes Entfestigungsglühen in einem separaten Ofen würde hierbei zu einer aus Kostengründen nicht akzeptablen Unterbrechung des Umformprozesses führen. Darüber hinaus ist bei der Ofenglühung zur Entfestigung das Risiko vorhanden, daß bei nicht exakter Temperaturführung es in gering verformten Bereichen des Blechformteils zu unerwünschter Grobkornbildung kommt, wenn sich aufgrund einer nicht exakten Temperaturführung die Temperaturen beim Entfestigungsglühen im Rekristallisationsglühbereich bewegen. Schließlich führt das Ofenglühen zur Entfestigung auch dazu, daß Bereiche der Blechformteile, in denen Kaltverfestigungen erwünscht sind wieder entfestigt werden, was die Funktionalität der bearbeiteten Blechformteile reduziert.

Die DE-A-2332287 offenbart ein Verfahren bzw. eine Vorrichtung zum Tiefziehen von Blechformteilen nach dem Oberbegriff von Anspruch 1 bzw. Anspruch 6 mit der unerwünschte Kaltverfestigungen während des Tiefziehens ohne Unterbrechung des Umformvorgangs vermieden werden können.

Aufgabe der Erfindung ist es die örtliche Erwärmung enger zu begrenzen.

Erfindungsgemäß ist diese Aufgabe für ein Verfahren zum Tiefziehen von Blechformteilen nach Oberbegriff von Anspruch 1 dadurch gelöst, daß die Blechformteile in der Tiefziehpresse durch die Strahlenergie eines Laserstrahls örtlich begrenzt entfestigungsgeglüht werden. Dieses erfindungsgemäße örtlich begrenzte Entfestigungsglühen gewährleistet, daß in besonders stark kaltverfestigten Bereichen der Blechformteile eine gezielte Entfestigung ohne Unterbrechung des Umformvorgangs erfolgen kann, ohne daß andere Bereiche des Blechformteils, in denen beispielsweise Kaltverfestigungen erwünscht sind, gleichzeitig entfestigt werden und ohne daß es in gering verformten Bereichen durch eine nicht exakte Temperaturführung beim Entfestigungsglühung zur Grobkornbildung kommt.

Das erfindungsgemäße örtlich begrenzte Entfestigungsglühen in der Tiefziehpresse kann bei einem einstufigen Tiefziehvorgang während des eigentlichen Tiefziehens erfolgen oder in einer Stufenpresse besonders einfach dadurch verwirklicht werden, daß bei mehrstufigem Tiefzug in einer Stufenpresse die Blechformteile in einer Leerstufe entfestigungsgeglüht werden. Durch das Entfestigungsglühen in einer Leerstufe läßt sich die Funktionalität des Ziehwerkzeuges von der einer Heizvorrichtung zum Entfestigungsglühen trennen.

Beim laserunterstützten Entfestigungsglühen wird das Blechformteil beispielsweise in einer Leerstufe einer Stufenpresse örtlich begrenzt geglüht. Das Laserlicht läßt sich über Lichtwellenleiter relativ einfach zu den gewünschten Bereichen der Blechformteile leiten und ermöglicht einen optimalen Entfestigungsglühvorgang, da sehr hohe Energiedichten und damit sehr hohe Aufheizraten gewährleistet werden können und da eine gute räumliche und zeitliche Steuerbarkeit des Laserstrahls möglich ist, so daß eine örtlich eng begrenzte Erwärmung des Blechformteils erzielt wird. Als besonders geeignete Lasertypen sind hier der Nd:YAG-Laser und der CO₂-Laser (CO₂-Laser sind nicht zum Einsatz in Verbindung mit Lichtwellenleitern geeignet) zu nennen. Die Integration des Laserstrahls über einen Lichtwellenleiter in eine Leerstufe des Werkzeugsatzes einer Stufenpresse stellt eine prozeßsichere Vorgehensweise dar und erlaubt somit eine wirtschaftliche Fertigung mit der beschriebenen Verbesserung der Umformbarkeit durch Entfestigung des Materials an kritischen Stellen während des Fertigungsablaufes vom Coil zum fertigen Blechformteil.

Dadurch, daß das Blechformteil durch die Strahlenergie zeitlich und räumlich variabel entfestigungsgeglüht wird, läßt sich ein an das jeweilige Blechformteil optimal angepaßtes Entfestigungsprofil erzeugen. Zur räumlich variablen Verteilung der Strahlenergie des Laserstrahls wird der Laserstrahl entweder stärker gestreut oder über den zu entfestigenden Bereich bewegt.

Kumulativ zum Entfestigungsglühen mit Hilfe eines Lasers wird das erfindungsgemäße Verfahren dadurch weiter ausgestaltet, daß das Blechformteil zum Entfestigungsglühen örtlich begrenzt induktiv erwärmt wird. Eine Induktionsspule läßt sich einfach herstellen und beispielsweise in ein Ziehwerkzeug einer Tiefziehpresse integrieren. Beim Einsatz einer Induktionsspule zum Entfestigungsglühen ist in der Regel eine Abschirmung gegenüber der Tiefziehpresse und anderen Teilen eines eventuell eingesetzten Werkzeugsatzes notwendig, um Verluste der Induktionsleistung bzw. Belastungen der Werkstoffe der Presse bzw. des Werkzeugsatzes zu verringern bzw. zu vermeiden.

Insbesondere bei einem einstufigen Tiefziehvorgang wird das erfindungsgemäße Verfahren dadurch vorteilhaft ausgestaltet, daß zum Entfestigungsglühen zusätzlich die durch Wärmeleitung aus einem beheizten Ziehwerkzeug auf das Blechformteil übergehende Wärme verwandt wird. Diese Ausgestaltung des erfindungsgemäßen Verfahren ermöglicht die einfache Realisation des Entfestigungsglühens auch beim einstufigen Tiefziehen. Es ist allerdings auch möglich, bei einstufigen Tiefziehvorgängen zum Entfestigungsglühen zusätzlich die durch eine Induktionsspule erzeugten Wirbelströme zu verwenden.

Die Auswahl der möglichen Heizvorrichtungen zur Lieferung der notwendigen Wärmeenergie zum Entfestigungsglühen hängt ganz von den Anforderungen beim Tiefziehen des jeweiligen Blechformteiles ab.

Vorrichtungsmäßig wird die oben hergeleitete und aufgezeigte Aufgabe für eine Vorrichtung zum Tiefziehen von Blechformteilen mit mindestens einem Ziehwerkzeug dadurch gelöst, daß mindestens eine die Blechformteile örtlich begrenzt entfestigungsglühende Heizvorrichtung vorgesehen ist. Eine derartige Vorrichtung eignet sich insbesondere zur Verwendung in einem erfindungsgemäßen Verfahren mit den zuvor beschriebenen möglichen Ausgestaltungen und gewährleistet die bereits in Verbindung mit den Verfahren beschriebenen Vorteile beim Tiefziehen von Blechformteilen.

Eine besonders vorteilhafte Ausgestaltung erfährt die erfindungsgemäße Vorrichtung dadurch, daß ein Leerstufen aufweisender Werkzeugsatz zum mehrstufigen Tiefziehen in mindestens einer Leerstufe mindestens eine Heizvorrichtung aufweist. Die Integration der Heizvorrichtung in eine Leerstufe eines Werkzeugsatzes zu mehrstufigem Tiefziehen ermöglicht eine Entkopplung der Vorrichtungen zum Tiefziehen und zum Heizen.

Es gibt nun eine Vielzahl von Möglichkeiten zur Ausgestaltung des erfindungsgemäßen Verfahrens bzw. der erfindungsgemäßen Vorrichtung zum Tiefziehen von Blechformteilen. Hierzu wird beispielsweise einerseits verwiesen auf die den Patentansprüchen 1 und 7 nachgeordneten Patentansprüche und andererseits auf die Beschreibung eines Ausführungsbeispiels in Verbindung mit der Zeichnung. In der Zeichnung zeigt
- Fig. 1: im Schnitt ein Ausführungsbeispiel einer erfindungsgemäßen Vorrichtung zum Tiefziehen von Blechformteilen nach einem ersten Tiefzug,
- Fig. 2: im Schnitt das Ausführungsbeispiel einer erfindungsgemäßen Vorrichtung zum Tiefziehen von Blechformteilen während einer ersten Leerstufe und
- Fig. 3: im Schnitt das Ausführungsbeispiel einer erfindungsgemäßen Vorrichtung zum Tiefziehen von Blechformteilen nach einem zweiten Tiefzug.

Das in Fig. 1 dargestellte Ausführungsbeispiel einer Vorrichtung zum Tiefziehen von Blechformteilen weist eine erste Matrize 1, einen Niederhalter 2 und einen ersten Stempel 3 zur Durchführung des ersten Tiefzuges auf. Bei diesem ersten Tiefzug wird das in einem nicht dargestellten Stanzgitter an ebenfalls nicht dargestellten Stegen gehaltene Blech 10 vom ersten Stempel 3 in die erste Matrize 1 gezogen. Vor diesem ersten Tiefzug läuft bei dem dargestellten Ausführungsbeispiel ein Band in eine Stanze, in der die Bleche 10 aus dem Band gestanzt werden. Dabei sind zwischen den Blechen 10 und dem verbleibenden Stanzgitter Stege vorgesehen, um die Bleche 10 zur weiteren Verarbeitung, in der Regel bis zum Abschluß des Tiefziehens, besser durch die verschiedenen Tiefzugstufen transportieren zu können.

Bei dem in Fig.1 dargestellten ersten Tiefzug kommt es bei Blechen, die aus zur Kaltverfestigung neigenden Metallen, wie zum Beispiel aus Aluminium, bestehen, zu Kaltverfestigungen, insbesondere in den Bereichen des Bleches 10 in der Nähe des Randes und der Übergänge zum Boden der ersten Matrize 1.

Während des in Fig. 2 dargestellten Leerzuges, in dem das Blech 10 aus der ersten Matrize herausgehoben ist und nur vom nicht dargestellten Stanzgitter gehalten wird, werden erfindungsgemäß die verstärkt zur Kaltverfestigung neigenden Bereiche 5 mit Hilfe eines Lasers 6 entfestigungsgeglüht. Hierzu wird der Laser 6 bzw. ein mit einem Laser verbundener Lichtwellenleiter auf die Bereiche 5 gerichtet um dort örtlich und zeitlich begrenzt so viel Wärme in das Blechformteil einzubringen, daß ein Entfestigungsglühen stattfindet. Hierzu kann der Laser 6 nacheinander auf die Bereiche 5 gerichtet werden oder es können auch mehrere Laser vorgesehen sein, die ein paralleles Entfestigungsglühen der ein weiteres Tiefziehen verhindernden oder erschwerenden kaltverfestigten Bereiche 5 gleichzeitig gewährleisten.

Bei dem dargestellten Ausführungsbeispiel ist der Tiefzug rotationssymmetrisch, so daß das Entfestigungsglühen vorteilhafterweise durch eine Rotation des Lasers 6 gegenüber einer Rotationsachse 7 erfolgt. Hierbei überstreicht der Laser 6 die kaltverfestigten Bereiche 5 gleichmäßig.

In Fig. 3 ist schließlich dargestellt, daß das Blechformteil mit Hilfe eines zweiten Stempels 8 in eine zweite Matrize 9 weiter tiefgezogen wird, ohne daß nach dem ersten Tiefzug vorhandene Kaltverfestigungen diesen Tiefzug entscheidend erschweren.

Gegenüber der ersten Stufe des Tiefzuges gewährleistet die zweite Stufe eine Verkleinerung der Biegeradien des Bleches 10 am oberen Rand (R2<R1) und am Übergang zum Boden (r2<r1). Dabei wird der mittlere Durchmesser verringert (D2<D1). Es werden also die schon beim ersten Tiefzug stark verformten, also auch kaltverfestigten Bereiche 5 nochmals stark verformt. Dies ist nur möglich, wenn die betroffenen Bereiche 5 vor der zweiten Stufe entfestigungsgeglüht worden sind. Die ebenfalls kaltverfestigten Bereiche mit den Radien r1 bzw. r2 werden gezielt nicht entfestigungsgeglüht, da die hier vorhandene Kaltverfestigung während des zweiten Tiefzugs vorteilhaft ist.

Bei dem dargestellten Ausführungsbeispiel einer erfindungsgemäßen Vorrichtung zum Tiefziehen von Blechformteilen entfällt, wie ohne weiteres ersichtlich, der Durchlauf durch einen Ofen zum Zwecke des Entfestigungsglühens zur Vorbereitung weiterer Tiefzugstufen.

## Patentansprüche

1. Verfahren zum Tiefziehen von Blechformteilen (10), bei welchem die Blechformteile in mindestens einem Tiefzug in einer Tiefziehpresse hergestellt werden und die Blechformteile in der Tiefziehpresse örtlich begrenzt entfestigungsgeglüht werden
**dadurch gekennzeichnet, daß**
zum Entfestigungsglühen die Strahlenergie eines Laserstrahls (6) verwandt wird.

2. Verfahren nach Anspruch 1,
**dadurch gekennzeichnet, daß** bei mehrstufigem Tiefzug in einer Stufenpresse die Blechformteile (10) in einer Leerstufe entfestigungsgeglüht werden.

3. Verfahren nach Anspruch 1 oder 2,
**dadurch gekennzeichnet, daß** das Blechformteil (10) durch die Strahlenergie (6) zeitlich und räumlich (5) variabel entfestigungsgeglüht wird.

4. Verfahren nach einem der Ansprüche 1 bis 3,
**dadurch gekennzeichnet, daß** kumulativ zum Entfestigungsglühen mit Hilfe des Laserstrahls das Blechformteil (10) zum Entfestigungsglühen auch örtlich begrenzt induktiv erwärmt wird.

5. Verfahren nach einem der Ansprüche 1 bis 4,
**dadurch gekennzeichnet, daß** zum Entfestigungsglühen Zusätzlich auch die durch Wärmeleitung aus einem beheizten Ziehwerkzeug auf das Blechformteil übergehende Wärme verwandt wird.

6. Vorrichtung zum Tiefziehen von Blechformteilen mit mindestens einem Ziehwerkzeug (1,2,3,7,8,9) und mindestens einer die Blechformteile örtlich begrenzt entfestigungsglühenden Heizvorrichtung (6), insbesondere zur Verwendung in Verbindung mit einem Verfahren nach einem der Ansprüche 1 bis 5,
**dadurch gekennzeichnet, daß** als Heizvorrichtung (6) mindestens ein Laser vorgesehen ist.

7. Vorrichtung nach Anspruch 6,
**dadurch gekennzeichnet, daß** ein Leerstufen aufweisender Werkzeugsatz zum mehrstufigen Tiefziehen in mindestens einer Leerstufe mindestens eine Heizvorrichtung (6) aufweist.

## Claims

1. A method for deep-drawing formed sheet metal parts (10), wherein the formed sheet metal parts are subjected to at least one deep-drawing stage in a deep-drawing press and the formed sheet metal parts are thermally softened in a locally limited fashion in the deep-drawing press, **characterized by** the fact that the radiation energy of a laser beam (6) is used for the thermal softening process.

2. The method according to Claim 1, **characterized by** the fact that, in a multi-stage deep-drawing process carried out in a transfer press, the thermal softening of the formed sheet metal parts (10) takes place during an idle stage.

3. The method according to Claim 1 or 2, **characterized by** the fact that the formed sheet metal part (10) is thermally softened by the radiation energy (6) in a variable fashion with respect to space (5) and time.

4. The method according to one of Claims 1-3, **characterized by** the fact that the formed sheet metal part (10) is inductively heated in a locally limited fashion in addition to the thermal softening with the aid of the laser beam.

5. The method according to one of Claims 1-4, **characterized by** the fact that the heat transferred from a heated drawing tool to the formed sheet metal part by means of thermal conduction is additionally utilized for the thermal softening process.

6. A device for deep-drawing formed sheet metal parts, with at least one drawing tool (1, 2, 3, 7, 8, 9) and at least one heating device (6) that thermally softens the formed sheet metal parts in a locally limited fashion, in particular, for use in connection with the method according to one of Claims 1-5, **characterized by** the fact that at least one laser is provided as the heating device (6).

7. The device according to Claim 6, **characterized by** the fact that a tool set for a multi-stage deep-drawing process which has several idle stages contains at least one heating device (6) that is active during at least one idle stage.

## Revendications

1. Procédé pour l'emboutissage profond de pièces de forme en tôle (10), selon lequel on fabrique les pièces de forme en tôle lors d'au moins une opération d'emboutissage profond dans une presse d'emboutissage profond et on applique un recuit d'adoucissement aux pièces de forme en tôle d'une manière limitée dans l'espace aux pièces de forme en tôle dans la presse d'emboutissage profond, **caractérisé en ce que** pour le recuit d'adoucissement on utilise l'énergie de rayonnement d'un faisceau laser (6).

2. Procédé selon la revendication 1, **caractérisé en ce que** dans le cas d'un emboutissage profond à étages multiples dans une presse à étages, on soumet les pièces de forme en tôle (10) à un recuit d'adoucissement dans un étage vide.

3. Procédé selon la revendication 1 ou 2, **caractérisé en ce qu'**on soumet la pièce de forme en tôle (10) à un recuit d'adoucissement d'une manière variable dans le temps et dans l'espace (5) au moyen de l'énergie de rayonnement(6).

4. Procédé selon l'une des revendications 1 à 3, **caractérisé en ce que** d'une manière cumulée avec le recuit d'adoucissement réalisé à l'aide du faisceau laser, on chauffe inductivement la pièce de forme en tôle (10) également d'une manière limitée dans l'espace, pour le recuit d'adoucissement.

5. Procédé selon l'une des revendications 1 à 4, **caractérisé en ce que** pour le recuit d'adoucissement, on utilise en outre également la chaleur qui est transférée par conduction thermique depuis un outil d'emboutissage chauffé à la pièce de forme en tôle.

6. Dispositif pour l'emboutissage profond de pièces de forme en tôle comportant au moins un outil d'emboutissage (1,2,3,7,8,9) et au moins un dispositif de chauffage (6) appliquant un recuit d'adoucissement limité dans l'espace aux pièces de forme en tôle, notamment pour son utilisation en liaison avec un procédé selon l'une des revendications 1 à 5, **caractérisé en ce que** l'on prévoit comme dispositif de chauffage (6) au moins un laser.

7. Dispositif selon la revendication 6, **caractérisé en ce qu'**un ensemble d'outils pour un emboutissage profond à plusieurs étages, comportant des étages vides, comporte au moins un dispositif de chauffage (6) dans au moins un étage vide.
